# EUROPÄISCHE PATENTSCHRIFT

(11) **EP 1 558 774 B1**
(45) Veröffentlichungstag und Bekanntmachung des Hinweises auf die Patenterteilung: **06.02.2008**
(21) Anmeldenummer: 03773570.1
(22) Anmeldetag: 22.10.2003
(51) Int. Cl.: C22B 34/12, C22B 1/00

(54) **VERFAHREN UND VORRICHTUNG ZUM DURCHFÜHREN EINER TRIBOCHEMISCEN REAKTION**
METHOD AND DEVICE FOR CARRYING OUT A TRIBOCHEMICAL REACTION
PROCEDE ET DISPOSITIF POUR EFFECTUER UNE REACTION TRIBOCHIMIQUE

(30) Priorität: 22.10.2002 DE 10249163
(43) Veröffentlichungstag der Anmeldung: 03.08.2005
(73) Patentinhaber: Plath, Peter Jörg, 17279 Lychen (DE); Swart, Elisabeth, 17279 Lychen (DE)
(72) Erfinder: Plath, Peter Jörg, 17279 Lychen (DE); Swart, Elisabeth, 17279 Lychen (DE)
(74) Vertreter: Bittner, Thomas L.
(86) Internationale Anmeldenummer: PCT/DE2003/003525
(87) Internationale Veröffentlichungsnummer: WO 2004/038048

(56) Entgegenhaltungen:
- EP-A- 0 744 234
- WO-A-95/08004
- WO-A-02/083261
- US-A- 5 582 629
- POPOVICH A A ET AL: "Mechanisms governing tribochemical reduction of metals and non-metals from their oxides" J ALLOYS COMPD;JOURNAL OF ALLOYS AND COMPOUNDS JAN 11 1993, Bd. 190, Nr. 2, 11. Januar 1993 (1993-01-11), Seiten 143-147, XP002270629
- POPOVICH A A: "Microstructure and properties of titanium carbide and titanium carbide-based alloys obtained by tribochemical synthesis" J ALLOYS COMPD;JOURNAL OF ALLOYS AND COMPOUNDS MAY 24 1993, Bd. 196, Nr. 1-2, 24. Mai 1993 (1993-05-24), Seiten 97-104, XP002270630
- GERASIMOV K B ET AL: "TRIBOCHEMICAL EQUILIBRIUM IN MECHANICAL ALLOYING OF METALS" JOURNAL OF MATERIALS SCIENCE, CHAPMAN AND HALL LTD. LONDON, GB, Bd. 26, Nr. 9, 1. Mai 1991 (1991-05-01), Seiten 2495-2500, XP000430909 ISSN: 0022-2461
- MELO F.; UMBANHOWAR P.B.; SWINNEY H.L.: 'Hexagons, Kinks, and Disorder in Oscillated Granular Layers' PHYSICAL REVIEW LETTERS Bd. 75, Nr. 21, 20 November 1995, Seiten 3838 - 3842

## Beschreibung

Die Erfindung liegt auf dem Gebiet tribochemischer Reaktionen und betrifft insbesondere eine Nutzung von Faraday-Instabilitäten beim Durchführen einer tribochemischen Reaktion.

### Hintergrund

Es ist bekannt, daß Titantetrachlorid nach dem Kroll-Verfahren mittels Kohle und Chlorgas aus den bekannten titanhaltigen Mineralien wie z.B. Ilmenit oder Rutil im Drehrohrofen oder im Wirbelschichtofen bei Temperaturen von ca. 800 - 1000 °C hergestellt wird. Das flüssige Titantetrachlorid wird dann nach entsprechender Reinigung (Kristallisation und anschließende Destillation bei 136° C) mit flüssigem Magnesium bei ca. 800 - 1000 °C zu Titanschwamm reduziert. Das hierbei entstehende Magnesiumchlorid wird ausgewaschen und elektrolytisch wieder zu Magnesium reduziert, das in den Prozeß zurückgeführt wird.

Der Titanschwamm enthält aufgrund seiner großen Oberfläche noch größere Mengen Sauerstoff gebunden, die nicht als Legierungsbestandteil im herzustellen beabsichtigten Metall benötigt werden. Der Titanschwamm muß gebrochen, zerkleinert, zu Elektroden gepreßt und dann im Lichtbogen mittels Zonenschmelzverfahren zu kompaktem metallischen Titan umgeschmolzen werden. Alle das Titan betreffenden Verfahrensschritte werden zur Vermeidung von Oxidation unter Schutzgas (Edelgas) ausgeführt.

Um besonders reines Titan herzustellen, wird nach dem Verfahren von van Arkel und de Boer Titantetrajodid, welches aus Titantetrachlorid gewonnen wird, an dünnen, 1300 °C heißen Wolframdrähten zersetzt.

In dem Dokument Popovich, A. et al., Journal of Alloys and Compounds, Bd. 190, Nr. 2, Seiten 143-147, 11. Januar 1993, werden die physikalischen und chemischen Mechanismen untersucht, auf denen tribochemische Reaktionen von Metallen und Nichtmetallen basieren. Als Reaktionsraum für die tribochemischen Reaktionen wird eine Schwingmühle verwendet, welche mit dem Mahlgut gefüllt wird. Das Mahlgut umfaßt Pulver unterschiedlicher Metalle und Metalloxide.

In dem Dokument EP-A-744 234 wird ein Verfahren zur Herstellung nanokristalliner Metallpulver beschrieben. Das bekannte Verfahren umfaßt eine Aufmalung bzw. tribochemische Aktivierung von Magnesiumhydrid. Die Ausmalung erfolgt in einer Laborkugelmühle und unter Verwendung eines organischen Lösungsmittels.

In dem Dokument WO-A-95 08004 wird ein Verfahren beschrieben, bei welchem mittels hochenergetischen Mahlens von Ilmenit ein nanostrukturiertes Pulver erzeugt wird. Zur Durchführung des bekannten Verfahrens wird eine spezielle Form einer Kugelmühle verwendet.

### Erfindung

Aufgabe der Erfindung ist es, ein verbessertes Verfahren und eine verbesserte Vorrichtung zum Durchführen einer tribochemischen Reaktion anzugeben, bei denen die Nachteile des Standes Technik vermieden werden, insbesondere bei der Titanerzeugung.

Es ist weiterhin Aufgabe der Erfindung, mit Hilfe der Erzeugung von Faraday-Instabilitäten in einem granularen (Granulate vorzugsweise mit Körnungen von vorzugsweise 0,1 bis 20 mm Durchmesser) Medium eine spezielle tribochemische Reaktionssituation zu erzeugen, die die Direktumwandlung des Eduktgemisches zu Produkten mit Hilfe tribochemischer Reaktionen erlaubt. Dabei kann das granulare Medium je nach angestrebter Reaktion entweder an der Reaktion teilnehmen oder gegenüber Reaktionsprodukten und Edukten inert sein.

Aufgabe der Erfindung ist darüber hinaus es, mit Hilfe der Erzeugung von Faraday-Instabilitäten in einem granularen (Granulate vorzugsweise mit Körnungen von vorzugsweise 0,1 bis 20 mm Durchmesser) Medium der Erze/Mineralien eine spezielle tribochemische Reaktionssituation zu erzeugen, die die Direktumwandlung des Erz-/Mineralien-Granulats mittels Reduktionsmittel und Halogengas durch heterogene katalytische Reaktion und Oxidation des Reduktionsmittels gestattet.

Aufgabe der Erfindung im Zusammenhang mit der Erzeugung von Titan ist es insbesondere, mit Hilfe der Erzeugung von Faraday-Instabilitäten in einem granularen (Granulate vorzugsweise mit Körnungen von 0,1 bis 20 mm Durchmesser) Medium der Erze/Mineralien (z.B. Ilmenit oder Rutil) eine spezielle tribochemische Reaktionssituation zu erzeugen, die die Direktumwandlung des Erz-/Mineralien-Granulats zu metallischem Titan, das vorzugsweise nur noch gebrauchsübliche Begleitelemente aufweist, mittels Reduktionsmittel vorzugsweise Kohlenmonoxid und Halogengas (vorzugsweise Jod oder Chlor) durch heterogene katalytische Reaktion und Oxidation des Reduktionsmittels, beispielsweise der Oxidation von Kohlenmonoxid zu Kohlendioxid gestattet.

Aufgabe der Erfindung im Zusammenhang mit der Erzeugung von Titandioxid ist es, mit Hilfe der Erzeugung von Faraday-Instabilitäten in einem granularen (Granulate vorzugsweise mit Körnungen von 0,1 bis 20 mm Durchmesser) Medium der Erze/Mineralien (z.B. Ilmenit oder Rutil) eine spezielle tribochemische Reaktionssituation zu erzeugen, die die Direktumwandlung des Erz-/Mineralien-Granulats zu Titandioxid mittels Reduktionsmittel vorzugsweise Kohlenmonoxid und Halogengas (vorzugsweise Chlor) durch heterogene katalytische Reaktion und Oxidation des Reduktionsmittels, beispielsweise der Oxidation von Kohlenmonoxid zu Kohlendioxid gestattet.

Die Aufgabe wird durch die unabhängigen Ansprüche gelöst.

Die Erfindung umfaßt den Gedanken, in granularen oder aus Kugeln bestehenden Medien Faraday-Instabilitäten mittels Auf-/Abbewegungen beim Durchführen einer tribochemischen Reaktion zu erzeugen. Das granulare Medium wird im Schwerefeld auf- und abbewegt, um in einen Zustand gebracht zu werden, bei dem die granulare Schüttung sich ähnlich einer flüssigen Phase verhält, die aus festen Bestandteilen besteht. In diesem Zustand treten Faraday-Instabilitäten an den Partikeln des granularen Mediums auf. Die Farady-Instabilitäten werden erzeugt, indem ein granulares, körniges oder aus Kugeln gebildetes Medium auf und ab bewegt wird, wobei mit Hilfe der Farady-Instabilitäten an Kontaktstellen/-punkten der Bestandteile des Mediums tribochemische Reaktionsbedingungen gebildet werden, bei denen die tribochemische Reaktionen abläuft. Die Nutzung der Faraday-Instabilitäten in granularen oder als Kugeln bestehenden Medien zur Durchführung von tribochemischen Reaktionen bietet gegenüber der klassischen Methodik (Drekrohrofen oder Wirbelschichtreaktor) den Vorteil, in einem thermodynamisch weitaus günstigeren Bereich die Reaktion durchführen zu können.

Die Faraday-Instabilitäten führen in dem granularen Medium zu einer räumlichen bzw. raumzeitlichen Musterbildung mit Zonen hoher mechanischer Energie. In diesen Zonen können bereits bei vergleichsweise niedrigen Temperaturen die tribochemischen Reaktionen im Bereich zwischen bzw. an den zusammenstoßenden Teilchen des Granulats resp. der Kugeln stattfinden.

Der Vorteil der Nutzung der Faraday-Instabilitäten zur Durchführung von tribochemischen Reaktionen gegenüber dem bekannten Wirbelschichtverfahren besteht insbesondere darin, daß in der granularen, Faraday-Instabilitäten nutzenden Wirbelschicht Erregungsbereiche entstehen, in denen die tribochemische Reaktionen bereits bei wesentlich tieferen Temperaturen ablaufen können als in einer herkömmlichen Wirbelschicht.

Ein Vorteil des Verfahrens beim Einsatz zur Metallgewinnung besteht darin, daß die Reduktion des Metalloxids (Erz) mittels Kohle und Halogengas durch die wesentlich effektivere heterogen katalytische Gas-Festkörper-Reaktion zwischen Erz, Reduktionsmittel (z.B. Kohlenmonoxid) und Halogengas zu Metallhalogenid und Kohlendioxid ersetzt wird.

Ein Vorteil des Verfahrens im Hinblick auf die Herstellung von Titan nach dem Titantetrajodid-Verfahren besteht darin, daß der sehr energieaufwendige, mehrstufige Prozeß der Herstellung von Titan aus Titanerz (z.B. Ilmenit oder Rutil) über den technisch sehr aufwendig zu handhabenden Titanschwamm durch einen einstufigen, energiesparenden Prozeß ohne einen Zwischenschritt über Titanschwamm ersetzt wird.

Ein Vorteil des Verfahrens im Hinblick auf die Herstellung von Titanweiß (Titandioxid) nach der Titantetrachlorid-Methode besteht darin, daß der mehrstufige Prozeß durch einen einstufigen Prozeß (Zugabe von Sauerstoff in den Titantetrachlorid-Strom) ersetzt werden kann.

### Ausführungsbeispiele

Die Erfindung wird im folgenden anhand von Ausführungsbeispielen unter Bezugnahme auf eine Zeichnung näher erläutert. Hierbei zeigen:
- Figur 1: eine schematische Darstellung einer Vorrichtung zum Durchführen einer tribochemischen Reaktion, bei der Faraday-Instabilitäten genutzt werden; und
- Figur 2: eine schematische Darstellung einer weiteren Vorrichtung zum Durchführen einer tribochemischen Reaktion, bei der Faraday-Instabilitäten genutzt werden.

Figur 1 zeigt eine Vorrichtung 1 zur Nutzung von Faraday-Instabilitäten zum Durchführen einer tribochemischen Reaktion. Die Vorrichtung 1 ist insbesondere geeignet zur Gewinnung von Rohtitan (Titantetrahalogenid) zur weiteren Verarbeitung zu Titan oder Titanweiß (Titandioxid) aus titanhaltigem Erz/Mineralien.

Zur Durchführung des Verfahrens wird auf einer horizontalen Platte oder einem horizontalen Teller 9 das Erz oder die Mineralien aufgebracht. Mittels einer Bewegungsvorrichtung 5 wird die Platte/der Teller 9 in lotrechter Richtung bewegt. Als Bewegungsvorrichtungen 5 können insbesondere Pneumatik-, Hydraulikzylinder oder Linearantriebe eingesetzt werden. Die Bewegung in der Lotrechten erfolgt dermaßen, daß in dem granularen Erz oder Mineral eine Faraday-Instabilität auftritt. Die Bewegung kann insbesondere in periodischer oder chaotischer Weise erfolgen.

Mittels einer Zuführungseinrichtung 7 können Edukt-Fluide durch Bohrungen in das Reaktionsgemisch eingeleitet werden. Im Falle der Titan oder Titandioxidgewinnung handelt es sich hierbei um gasförmige Halogenide und Kohlenmonoxid als Reduktionsmittel. Der Reaktionsraum der Vorrichtung 1 wird gegenüber der Umwelt abgegrenzt. Dies geschieht insbesondere durch eine Seitenwand des Reaktorunterteiles 8, die vorteilhafter Weise zylindrisch ausgebildet wird, und durch einen Deckel 3, der in der Trennebene 4 gegen die Seitenwand des Reaktorunterteiles 8 abgedichtet wird. Beispielsweise kann der Deckel 3 angeflanscht werden, während in der Trennebene 4 eine Dichtung (nicht dargestellt) eingebracht wird. Um Schutzgase in dem Reaktionsraum einzubringen, kann zumindest ein Einlaß 6 vorgesehen sein. Dieser kann vorteilhafterweise am Reaktorunterteil 8 angebracht sein.

Um die gasförmige Reaktionsprodukte aus dem Reaktionsraum abzuziehen, ist dieser mit zumindest einer Öffnung 2 versehen, die vorteilhafter Weise am Deckel 3 des Reaktors angebracht wird. Anstelle der Öffnung 2 oder in Ergänzung hierzu können heizbare Metalldrähte angebracht sein, insbesondere am Deckel des Reaktors, an denen Titantetrahalogenid sich niederschlagen und zersetzen kann. Im Falle von Titanjodid handelt es sich hierbei zum Beispiel um Wolframdrähte.

Eine weitere Öffnung (nicht dargestellt) kann vorgesehen werden, um Sauerstoff zur Herstellung von Titandioxid aus Titantetrachlorid in den Reaktionsraum einzuleiten. Dieses Einleiten kann allerdings auch erst nachgeschaltet - nach dem Abziehen des Titantetrachlorids aus dem Reaktionsraum - geschehen, nachdem die Reaktionsprodukte die Öffnung 2 passiert haben.

Figur 2 zeigt eine zur Vorrichtung 1 aus Figur 1 ähnliche Vorrichtung 20 zur Nutzung von Faraday-Instabilitäten beim Durchführen von tribochemischen Reaktionen. Gleiche Merkmale mit gleichen Bezugszeichen gekennzeichnet. Die Vorrichtung 20 in Figur 2 unterscheidet sich insbesondere dadurch von der Vorrichtung 1 nach Figur 1, daß die Bewegungsvorrichtung 5 außerhalb der Reaktionskammer der Vorrichtung 20 realisiert ist. Dies hat den Vorteil, das Reaktionsedukte, -zwischenprodukte und -produkte die Bewegungsvorrichtungen nicht korrosiv oder anderweitig schädigen können. Bei der Auslegung der Bewegungseinrichtung 5 ist in diesen Fall die höhere Belastung zu berücksichtigen.

Die gemahlenen Erze/Mineralien werden auf einem in lotrechter Richtung im Schwerefeld auf- und abschwingenden Teller in einen Zustand gebracht, bei dem die granulare Schüttung sich ähnlich einer flüssigen Phase verhält, die aus festen Bestandteilen besteht. Dabei bilden sich an der Grenzfläche dieser flüssigen, granularen Schicht zur (Schutz)-Gasphase Faraday-Instabilitäten aus, zum Beispiel in Form räumlich stabiler Wellenmuster. Als Schutzgas werden hierbei vorzugsweise inerte Gase, vorzugsweise Edelgase, vorzugsweise Argon und Helium eingesetzt. Prallen in den besonders erregten Bereichen dieser Schicht einzelne granulare Teilchen aufeinander, dann können die im Reaktionsraum befindlichen Gase tribochemisch an den Stoßstellen katalytisch miteinander reagieren. Werden beispielsweise Titanerze, Titanmineralien aufbereitet wird Titan/Titanoxid als Endprodukt angestrebt.

Das Produkt dieser Reaktion ist zunächst ein Metallsalz bzw. -komplex. Das Produkt dieser Reaktion mit Titanerzen/Titanmineralien ist ein Titantetrahalogenid, das als Gas sublimiert bzw. verdampft.

Soll beispielsweise im Fall des Titantetrachlorids daraus direkt Titandioxid hergestellt werden, kann das Sublimat bei hoher Temperatur mit Sauerstoff vermengt und zu Titandioxid oxidiert werden. Das hierbei entstehende Chlorgas kann in den Prozeß zurückgeführt werden.

Soll im Fall von Titantetrajodid daraus direkt metallisches Titan hergestellt werden, wird das Sublimat/der Dampf zum Beispiel an elektrisch geheizten Wolframdrähten bei ca. 1300 °C zu kompaktem Titan und Jod zersetzt. Das Jod kann wiederum in den Prozeß zurückgeführt werden.

Das beschriebene Verfahren und die erläuterten Vorrichtungen 1 und 20 können zur kohlefreien Herstellung von Metall und Metalloxid aus metallhaltigem Erz eingesetzt werden. In einer heterogenen Gas-Festkörper-Reaktion wird dabei mit einem Reduktionsmittel und einem Halogen ein Metallsalz resp. ein Komplex erzeugt. Dieses Metallsalz/dieser Komplex läßt sich dann weiterverarbeiten. Lösungen mehrerer Metallsalze lassen sich hierbei beispielsweise mit Hilfe eines Verfahrens trennen, welches in der internationalen Patentanmeldung PCT/DE02/01377 beschrieben ist.

Beispielsweise eignet sich das beschriebene Verfahren, wie oben erläutert, auch zur Gewinnung von (Roh-)Titan und Titandioxid aus den bekannten titanhaltigen Mineralien, beispielsweise Ilmenit und Rutil. In einer heterogenen Gas-Festkörper-Reaktion mit einem Reduktionsmittel vorzugsweise Kohlenmonoxid, und einem Halogen bildet sich daraus das entsprechende Titanhalogenid. Wird vorteilhafterweise Chlor oder Jod als Halogen in der Gas-Festkörperreaktion neben Kohlenmonoxid eingesetzt, entsteht dabei das Titantetrachlorid bzw. Titantetrajodid. Das Titantetrachlorid kann dann in der bekannten, traditionellen Weise mit Magnesium zu Titan in Form von Titanschwamm verarbeitet werden. Das Titantetrajodid jedoch wird sublimiert und unter thermischer Zersetzung wird daraus das Reintitan, ohne das Schwammbildung auftritt, abgeschieden.

Die in der vorstehenden Beschreibung, den Ansprüchen und der Zeichnung offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

1. Verfahren zum Durchführen einer tribochemischen Reaktion, **dadurch gekennzeichnet, daß** Faraday-Instabilitäten erzeugt werden, indem ein granulares, körniges oder aus Kugeln gebildetes Medium räumlich hin und her bewegt wird, wobei mit Hilfe der Faraday-Instabilitäten an Kontaktstellen/-punkten von Partikeln des Mediums tribochemische Reaktionen durchgeführt werden.

2. Verfahren nach Anspruch 1, **dadurch gekennzeichnet, daß** nicht an der Reaktion teilnehmende Formkörper, insbesondere Kugeln, als Medium zur Durchführung der Reaktion verwendet werden.

3. Verfahren nach Anspruch 1 oder 2, **dadurch gekennzeichnet, daß** inerte Metallkugeln, insbesondere Edelstahlkugeln verwendet werden.

4. Verfahren nach Anspruch 1, **dadurch gekennzeichnet, daß** selbst an der Reaktion beteiligte Medien, insbesondere Erze, als Medien zur Durchführung der Reaktion verwendet werden.

5. Verwendung eines Verfahrens nach einem der Ansprüche 1 bis 4 zur kohlefreien Herstellung von Metall und Metalloxid.

6. Verwendung eines Verfahrens nach einem der Ansprüche 1 bis 4 zur kohlefreien Herstellung von Titan und Titandioxid.

7. Verwendung eines Verfahrens nach einem der Ansprüche 1 bis 4 zur kohlefreien Herstellung von Metallkomplexen.

8. Verwendung des Verfahrens nach einem der Ansprüche 1 oder 4 zur kohlefreien Herstellung eines Metalls und eines Metalloxids, wobei einzelne Fraktionen des aus dem Erz erzeugten Materials abgetrennt werden, um daraus ein Metall, ein Metallsalz oder ein Metalloxid zu erzeugen.

9. Vorrichtung zum Durchführen eines Verfahrens nach einem der Ansprüche 1 bis 4 mit einem umgebenen Reaktionsraum, in dem innerhalb eines Deckels (3) eine horizontale Auflagefläche (9) für ein granulares, körniges oder aus Kugeln gebildetes Medium gebildet ist, wobei die horizontale Auflagefläche (9) an eine Bewegungseinrichtung gekoppelt ist, mit der das granulare, körnige oder aus Kugeln gebildete Medium zum Erzeugen von Faraday-Instabilitäten an Partikeln des Mediums für eine tribochemische Reaktion hin und her bewegt werden kann und wobei weiterhin wenigstens eines der folgenden Merkmale vorgesehen ist: eine Öffnung (2) in dem Deckel (3), die konfiguriert ist, Reaktionsprodukte aus dem Reaktionsraum abzuziehen, und heizbare Metalldrähte, an denen sich Titantetrahalogenid niederschlagen und zersetzen kann, die wahlweise an dem Deckel (3) angebracht sind.

## Claims

1. A method for carrying out a tribochemical reaction, **characterized in that** Faraday instabilities are generated by setting a medium, which is granular, grain-like or formed of balls, in spatial to-and-fro motion, tribochemical reactions being carried out by means of the Faraday instabilities at contact areas and contact points of particles of the medium.

2. The method according to claim 1, **characterized in that** shaped articles, in particular balls, which do not participate in the reaction are used as the medium for carrying out the reaction.

3. The method according to claim 1 or 2, **characterized in that** inert metal balls, in particular stainless steel balls, are used.

4. The method according to claim 1, **characterized in that** media which participate in the reaction, in particular ores, are used as media for carrying out the reaction.

5. The use of the method according to any one of claims 1 to 4 for the carbon-free production of metal and metal oxide.

6. The use of the method according to any one of claims 1 to 4 for the carbon-free production of titanium and titanium dioxide.

7. The use of the method according to any one of claims 1 to 4 for the carbon-free production of metal complexes.

8. The use of the method according to any one of claims 1 or 4 for the carbon-free production of a metal and a metal oxide, individual fractions of the material produced from the ore being isolated in order to produce a metal, a metal salt or a metal oxide therefrom.

9. A device for carrying out the method according to any one of claims 1 to 4 having an enclosed reaction chamber, in which, within a cover (3), a horizontal supporting surface (9) is formed for a medium which is granular, grain-like or formed of balls, the horizontal supporting surface (9) being coupled to a movement apparatus, with which the medium which is granular, grain-like or formed of balls may be moved to and fro in order to produce Faraday instabilities on particles of the medium for the purpose of a tribochemical reaction and, furthermore, at least one of the following features being provided: an opening (2) in the cover (3), which is configured to withdraw reaction products from the reaction chamber, and heatable metal wires on which titanium tetrahalide can settle and decompose, which wires are optionally arranged on the cover (3).

## Revendications

1. Procédé pour la réalisation d'une réaction tribochimique, **caractérisé en ce qu'**un milieu granulaire, granuleux ou formé de billes est soumis à un mouvement de va-et-vient dans l'espace de manière à générer des instabilités de Faraday, étant donné que des réactions tribochimiques sont réalisées à l'aide des instabilités de Faraday à des points de contact de particules du milieu.

2. Procédé selon la revendication 1, **caractérisé en ce que** des corps de moule ne prenant pas part à la réaction, en particulier des billes, sont utilisés comme milieu pour la réalisation de la réaction.

3. Procédé selon la revendication 1 ou 2, **caractérisé en ce que** des billes métalliques inertes, en particulier des billes en acier spécial, sont utilisées.

4. Procédé selon la revendication 1, **caractérisé en ce que** des milieux qui prennent eux-mêmes part à la réaction, en particulier des minerais, sont utilisés comme milieux pour la réalisation de la réaction.

5. Utilisation d'un procédé selon l'une quelconque des revendications 1 à 4 pour la fabrication sans carbone de métal et d'oxyde métallique.

6. Utilisation d'un procédé selon l'une quelconque des revendications 1 à 4 pour la fabrication sans carbone de titane et de dioxyde de titane.

7. Utilisation d'un procédé selon l'une quelconque des revendications 1 à 4 pour la fabrication sans carbone de complexes métalliques.

8. Utilisation du procédé selon l'une quelconque des revendications 1 à 4 pour la fabrication sans carbone d'un métal et d'un oxyde métallique, étant donné que des fractions individuelles du matériau produit à partir du minerai sont séparées afin d'être utilisées pour produire un métal, un sel métallique ou un oxyde métallique.

9. Dispositif pour la réalisation d'un procédé selon l'une quelconque des revendications 1 à 4 avec un espace réactionnel enveloppé dans lequel est formée au sein d'un couvercle (3) une surface d'appui (9) horizontale pour un milieu granulaire, granuleux ou formé de billes, étant donné que la surface d'appui (9) horizontale est couplée à un dispositif de mouvement avec lequel le milieu granulaire, granuleux ou formé de billes peut être soumis à un mouvement de va-et-vient pour générer des instabilités de Faraday sur des particules du milieu pour une réaction tribochimique, et étant donné qu'au moins une des caractéristiques suivantes est en outre prévue : un orifice (2) dans le couvercle (3) qui est configuré pour extraire des produits de réaction de l'espace réactionnel, et des fils métalliques chauffants sur lesquels du tétrahalogénure de titane peut se déposer et se décomposer, fils métalliques qui sont facultativement montés sur le couvercle (3).
